# EUROPÄISCHE PATENTSCHRIFT

(11) **EP 0 100 400 B1**
(45) Veröffentlichungstag und Bekanntmachung des Hinweises auf die Patenterteilung: **06.05.1987**
(21) Anmeldenummer: 83104257.7
(22) Anmeldetag: 30.04.1983
(51) Int. Cl.: C25D 7/06, C25D 5/08

(54) **Verfahren zur elektrolytischen Abscheidung von Metallen aus wässrigen Lösungen der Metallsalze auf Stahlband und Vorrichtung zur Durchführung des Verfahrens**
Process for the electrolytical deposition of metals from aqueous solutions of metal-salts on steel sheets, and apparatus for carrying out the process
Procédé pour le dépôt électrolytique de métaux à partir de solutions aqueuses de sels métalliques sur un ruban d'acier et appareil pour la mise en oeuvre du procédé

(30) Priorität: 31.07.1982 DE 3228641
(43) Veröffentlichungstag der Anmeldung: 15.02.1984
(73) Patentinhaber: Hoesch Aktiengesellschaft, 44145 Dortmund (DE)
(72) Erfinder: Bechem, Werner, Dipl.-Ing., D-5912 Hilchenbach (DE); Leyhe, Lutz, D-5810 Witten-Heven (DE); Peters, Hubertus, Dipl.-Ing., D-4600 Dortmund (DE); Wolfhard, Dietrich, Dr.-Ing., D-4600 Dortmund (DE)

## Beschreibung

Verfahren zur elektrolytischen Abscheidung von Metallen aus wässrigen Lösungen der Metallsalze auf Stahlband und Vorrichtung zur Durchführung des Verfahrens.

Elektrolytisch veredeltes, insbesondere elektrolytisch verzinktes Stahlblech, das auf kontinuierlich arbeitenden Anlagen hergestellt wird, gelangt in zunehmendem Maße für die Herstellung von Haushalt- und Elektrogeräten und in der Automobilindustrie zum Einsatz. Zweiseitig oder nur auf einer Seite elektrolytisch verzinktes Stahlblech erhält durch den Überzug einen aktiven Korrosionsschutz und bietet einen ausgezeichneten Haftgrund für nachträgliche Lackierungen bzw. Beschichtungen.

Es gibt bereits eine Anzahl von leistungsfähigen elektrolytischen Breitband-Verzinkungsanlagen, die sich im wesentlichen in der Bauweise der Verzinkungszellen (vertikale, horizontale oder radiale Bandführung im Elektrolysebereich) unterscheiden. Die heute üblichen maximalen Stromdichten liegen in einem Bereich zwischen etwa 50 und 100 A/dm².

Durch die Entwicklung eines Verfahrens und einer Vorrichtung zur elektrolytischen Abscheidung mit großen kathodischen Stromdichten kann entweder die zum Erzeugen einer größeren Zinkauflage erforderliche Elektrolysestrecke und damit der eigentliche Behandlungsteil verkürzt oder die Bandgeschwindigkeit, d. h. die Durchsatzleistung, gesteigert werden.

Wenn die elektrolytische Metallabscheidung mit großen Stromdichten erfolgen soll, ohne daß ein dendritisches Kristallwachstum, gewöhnlich als Anbrennung bezeichnet, oder ein deutliches Absinken der Stromausbeute eintritt, muß der Stofftransport zur Kathode verbessert werden. Es ist davon auszugehen, daß bei den bestehenden elektrolytischen Bandverzinkungsanlagen die Metallionenkonzentration im Elektrolyten und dessen Temperatur schon weitgehend optimiert worden sind. Die wichtigste Maßnahme zum Erreichen großer Stromdichten ist deshalb das Verkleinern der Diffusionsschichtdicke auf der Kathode, d. h. dem Stahlband unter gleichzeitiger Verhinderung einer unzulässig großen Metalionenverarmung des Elektrolyten in Kathodennähe.

Die Verkleinerung der Strömungsgrenz- und damit der Diffusionsschichtdicke erfolgt vorzugsweise hydrodynamisch, worunter eine gezielte Elektrolytbewegung zu verstehen ist.

Ein Vergrößern der Stromdichte ist jedoch nur dann sinnvoll, wenn es gleichzeitig gelingt, den Spannungsverlust in der Elektrolysezelle durch Optimierung der Bauweise zu verringern. Bei der Optimierung muß die Stromübertragung von den Stromrollen zum Stahlband, die Verringerung und Anpassung der Anodenabstände zum Stahlband und die Beaufschlagung des Stahlbandes mit einer gerichteten Elektrolytströmung Berücksichtigung finden. In diese Überlegungen ist die geeignete Gestaltung und Art der Anode mit einzubeziehen.

Die Durchführung von ein- und zweiseitiger Veredelung muß gewährleistet sein.

Zur Realisierung der Metallabscheidung mit hohen Stromdichten sind zahlreiche Zellenbauformen vorgeschlagen worden.

Die aus der DE-A)-30 17079 bekannte Vorrichtung ist gekennzeichnet durch horizontale Bandführung in der Veredelungszelle, linienberührende Stromrollen zur Stromübertragung auf das Stahlband, durch unter dem Band angeordnete unlösliche Ano-den und über dem Band angeordnete, entsprechend der Abarbeitung nachführbare lösliche Anoden, die partiell an die Stromquelle angeschlossen werden können und das Anbringen von Düsen zur Strömungseinstellung zwischen den Anoden bzw. den Anoden und dem zu veredelnden Stahlband.

Eine solche Vorrichtung führt zu Problemen bei der Konstanthaltung des Metallionengehaltes bei der Elektrolyse. Der konstruktionsbedingt eintretende unterschiedliche Spannungsabfall zwischen unlöslichen Anoden und Band bzw. löslichen Anoden und Band führt zu Schwierigkeiten beim Konstanthalten bzw. Einstellen der notwendigen Abstände zwischen den jeweiligen Ano-den und dem zu veredelnden Stahlband. Nachteilig ist bei dieser Vorrichtung darüber hinaus die an der unlöslichen Anode entstehenden Gasentwicklung, die dazu führt, daß Gasbläschen sich unter dem zu veredelnden Stahlband auf der Bandoberfläche absetzen und zu Beschichtungsfehlern führen können. Eine horizontale Elektrolysezellenbauweise besitzt überlichweise den Mangel, daß sich von den löslichen Anoden abtrennende Metallpartikel auf die zu veredelnde Bandoberfläche setzen und dort zu Bandoberflächenfehlern führen können.

Das aus der DE-AI-2917 630 bekannte weitere Verfahren mit horizontaler Bandführung ist gekennzeichnet durch eine starke Elektrolytströmung entgegengesetzt zur Bandlaufrichtung, parallel zum Band gerichtet, wobei das zu veredelnde Stahlband in der Mitte zwischen unlöslichen Ano-den geführt wird. Die Lösung des Zinks zur Konstanthaltung des Zinkionengehaltes im Elektrolyten erfolgt durch chemisches Lösen von vorzugsweise Zinkschlacke im Bypass in entsprechenden Einrichtungen. Die Nachteile dieses Verfahrens bestehen darin, daß sich der Metallionengehalt des Elektrolyten über die Veredelungsstrecke verringert, was zu einer nicht optimalen Ausnutzung der Veredelungsstrecke zunehmende Gasblasenbeladung auftreten.

Das Verfahren nach der DE-PS 1621 184 ist gekennzeichnet durch eine radiale Bandführung im Veredelungsbereich. In dem angezogenen Fall erfolgt die Stromübertragung auf das Band ebenfalls durch die Umlenkrolle. Bei allen Verfahren mit radialer Bandführung ist in einer-Zelle nur eine einseitige Bandveredelung möglich. Eine zweiseitige Veredelung macht die doppelte Zellenzahl erforderlich.

Ein weiteres aus der DE-AI-2714491 bekanntes Verfahren ist gekennzeichnet durch eine horizontale Bandführung, wobei das Band nur von unten mit Elektrolyt benetzt und mit einer Düse von unten angeströmt wird. Hiermit ist auch nur eine einseitige Bandveredelung möglich. Der Stoffübergang bei diesem Verfahren kann gegenüber dem konventionellen Stand nicht wesentlich vergrößert werden, da die Anströmung nicht mit ausreichend großer Geschwindigkeit erfolgt, um zu verhindern, daß Elektrolyt auf die nicht zu benetzende Rückseite des Bandes gelangt und dort zu einer ungewollten Abscheidung führt.

Weiter ist das aus der DE-AI-31 08 615 bekannte Verfahren gekennzeichnet durch eine vertikale Bandführung in der Veredelungszone und eine Anströmung der Bandoberfläche mit Elektrolyt durch mit entsprechenden Durchbrüchen versehene unlösliche Anoden. Trotz notwendigerweise sehr hoher umgepumpter Elektrolytmengen können, bedingt durch die Anströmung des zu veredelnden Bandes durch die Anoden Strömungstoträume nicht vermieden werden. Die komplizierte Gestaltung der Anoden setzt den Einsatz von unlöslichen Anoden voraus, wodurch die bekannten Maßnahmen beim Einsatz von unlöslichen Anoden erforderlich werden.

Schließlich zeigt die DE-AI-31 08 615 eine Vorrichtung zum elektrolytischen Behandeln eines Metallbandes, die gekennzeichnet ist durch einen Behälter zur Festlegung eines elektrolytischen Behandlungsraums für das Metallband, mehrere leitende Walzen, die entlang einem sich durch den Behandlungsraum erstreckenden Transportweg des Metallbandes angeordnet sind, mindestens ein paar Elektrodenkissen, wobei jedes Paar zwischen den leitenden Walzen angeordnet ist, einen Abstand gegenüber dem Transportweg des Metallbandes aufweist und wobei die Elektrodenkissen zueinander weisen, wobei jedes Elektrodenkissen mit mindestens einem Schlitz versehen ist, durch den der Elektrolyt zur Oberfläche des Metallbandes hinausgedrückt wird, so daß sich ein ausreichend hoher statischer Druck des hinausgedrückten Elektrolyten bildet, um das Metallband auf dem Transportweg in dem Zwischenraum zwischen dem Elektrodenkissen zu halten, eine Einrichtung zum Zuführen des Elektrolyten zu jedem Schlitz und durch eine Einrichtung zum Anlegen einer Spannung zwischen mindestens einer der leitenden Walzen und den Elektrodenkissen. Diese bekannte Vorrichtung hat aber den Nachteil, daß der Elektrolyt vollständig durch die Elektrodenkissen gegen das zu behandelnde Metallband gepumpt wird, was zur Folge hat, daß bei der elektrolytischen Metallabscheidung unlösliche Anoden eingesetzt werden müssen. Außerdem führt das Austreten der Behandlungsflüssigkeit aus Schlitzen der Elektrodenkissen nicht zu einem über die gesamte Oberfläche der Elektrodenkissen gleichmäßigen Strömungszustand der Flüssigkeit, wodurch Zonen mit starker und daneben auch mit schwacher Relativströmung entstehen.

Von daher ist es Aufgabe der Erfindung, die elektrolytische Metallabscheidung mit hohen Stromdichten bei möglichst geringem Energieeinsatz für die Strömung und möglichst geringem Anoden/Kathodenabstand bei Einsatz vorzugsweise löslicher Anoden zu ermöglichen. Ferner muß dafür Sorge getragen werden, daß die Stromübertragung auf das Stahlband in möglichst geringem Abstand zur Veredelungsstrecke erfolgt, um den Spannungsverlust im Stahlband zu minimieren. Um diese Forderung zu erfüllen, sind Maßnahmen zu treffen, die eine nachteilige Aufmetallisierung der Stromrollen verhindern. Während des Elektrolysevorganges muß die Gestaltveränderung der löslichen Anoden zur Konstanthaltung der Spannung ausgeglichen werden.

Diese Aufgabe wird erfindungsgemäß durch das Verfahren nach Anspruch 1 gelöst.

Die Vorrichtung zur Durchführung des Verfahrens in Form mindestens einer Elektrolysezelle, die das Stahlband umschließt, gebildet aus den Anoden und den Strömungsschachtwandungen, kennzeichnet sich dadurch, daß an den nicht von Anoden bedeckten Schmalseiten der Elektrolysezelle Elektrolytzuführeinrichtungen angebracht sind, durch die eine Teilmenge der gesamten umgewälzten Elektrolytmenge in Richtung auf die Bandkante zuführbar ist, und daß eine weitere Zuführeinrichtung an einem der Zellenenden (Bandein- bzw. -austritt) angebracht ist, durch die der übrige Teil der gesamten umgewälzten Elektrolytmenge Längs der Bandlaufebene zuführbar ist.

Vorteilhafte Ausführungen der erfindungsgemäßen Vorrichtung sind in den Ansprüchen 3 bis 10 beschrieben.

Durch die erfindungsgemäße Verfahrensweise und Vorrichtung ist die elektrolytische Metallabscheidung mit hohen Stromdichten bei möglichst geringem Energieeinsatz für die Strömung und möglichst geringem Anoden/Kathodenabstand bei Einsatz von vorzugsweise löslichen Anoden möglich, wobei die Stromübertragung auf das Stahlband in möglichst geringem Abstand zur Veredelungsstrecke erfolgt, um den Spannungsverlust im Stahlband zu minimieren.

Anhand der Zeichnungen ist die Erfindung näher erläutert.

Die Elektrolysezelle 1 (Fig. 6) wird aus einem Schacht gebildet, der vorzugsweise aus Kunststoff hergestellt ist. In den Schacht sind lösliche Anoden 8 eingesetzt, die entsprechend ihrer Abarbeitung von außen nachgeführt werden können. Die Anoden 8 werden vorzugsweise aus Streifen hergestellt, so daß sie leicht den tatsächlich vorliegenden Bandbreiten angepaßt werden können. Die Elektrolytzuführung des Hauptstromes erfolgt entweder von oben, so daß die Elekrolytaustrittsgeschwindigkeit vom freien Fall beeinflußt wird, oder aber von unten, so daß die Elekrolytströmungsgeschwindigkeit von einer nicht dargestellten Pumpe erzeugt wird.

Bei der Elektrolytzuführung oben in die Elektrolysezelle 1 kann durch Schrägstellen der Elekrolysezelle 1 die Austrittsgeschwindigkeit ohne Veränderung der unteren Zellenabdichtung (Fig. 3) eingestellt werden.

Die Parallelströmung zum Stahlband 3 wird, um eine über die gesamte Zellenfläche ausreichend gleichmäßige Turbulenz zu erzeugen, von quer zur Bandlaufrichtung, vorzugsweise über Düsen 9, einströmende Elektrolytteilströme beeinflußt. Die Strömungsrichtung der Düsen 9 kann verändert werden, so daß ein optimaler Turbulenzgrad eingestellt werden kann. Die Regulierung der Strömungsgeschwindigkeit in der Elekrolysezelle erfolgt durch eine nicht dargestellte Vorrichtung zur Veränderung des Elektrolytaustrittsspaltes am unteren Ende der Elektrolysezelle. Diese Vorrichtung kann mechanischer und/oder strömungstechnischer Art (Gasströmung, Flüssigkeitsströmung) sein. Bei schnellaufenden Anlagen wird vorzugsweise mit einer strömungstechnischen Abdichtung gearbeitet werden müssen, um Oberflächenbeschädigungen zu vermeiden.

Für eine Veredelungsanlage werden vorzugsweise mehrere solcher Elektrolysezellen 1 hintereinander geschaltet und der Elektrolytrückfluß kann entweder, wie in Fig. 1 dargestellt, für alle Elektrolysezellen 1 gemeinsam erfolgen, bzw. jeweils für paarweise zueinander angeordnete Elektrolysezellen 1 entsprechend Fig. 2. Bei schräg angeordneten Elektrolysezellen 1 kann entsprechend Fig. 3 verfahren werden. Unter den Elektrolysezellen 1 sind Sammelbehälter 5 für den Elektrolyten 4 angeordnet. Die erforderlichen Umpumpeinrichtungen sind nicht dargestellt.

Die Stromübertragung erfolgt entweder durch Umschlingung oder durch Linienberührung mit Stromrollen 2 bei vertikaler oder auch schräger Anordnung. Die Stromrollen 2 werden sowohl über als auch unter der Elektrolysezelle 1 angeordnet (Fig. 1-5).

Den Einsatz von linienberührenden Stromrollen 2 zeigen die Fig. 4 und 5. In der Fig. 4 ist der Einsatz von zwei linienberührenden Stromrollen 2 mit gegenüberliegenden Anpreßwalzen 10 dargestellt. Die großen Umlenkrollen 6 dienen zur Führung des Stahlbandes 3. Die Fig. 5 zeigt eine Anordnung linienberührender Stromrollen 2 als Gegenwalzen für die Umlenkrollen 6. Mit dieser Anordnung ist es möglich, die Bauhöhe der Anlage zu verringern.

Um eine Aufmetallisierung der unteren Stromrollen 2 zu vermeiden, werden geeignete Abschirmungen 7 eingesetzt.

Die Fig. 6 gibt eine skizzenhafte Darstellung der Elekrolysezelle 1 wieder, aus der die Anordnung der Anoden 8 und der eingesetzten Düsen 9 für die Erzeugung der Querströmung zu erkennen sind.

### Beispiel

Das erfindungsgemäße Verfahren ist mit einer Pilotanlage für die elektrolytische Bandverzinkung mit einer Elektrolysezelle 1 gemäß Fig. 3 und 6 erprobt worden. Das Stahlband 3 ist entfettet, gespült, in verdünnter Schwefelsäure gebeizt, gespült, anschließend zweiseitig verzinkt, gespült und getrocknet worden.

Elektrolysekennwerte :

Zellenkennwerte :

Es konnten die in Fig. 7 dargestellten Stromdichten erreicht werden. Die Qualität der Verzinkung ist entsprechend der konventionellen elektrolytischen Verzinkung. Der Spannungsverlust bei der größten erreichbaren Stromdichte betrug i. M. 28 V. Es zeigt sich, daß günstige Strömungszustände für die elektrolytische Zinkabscheidung auf Stahlband schon bei i. M 40 % Düsenströmung, bezogen auf die Gesamtströmungsmenge, erreicht werden.

## Patentansprüche

1. Verfahren zur elektrolytischen Abscheidung von Metallen aus wässrigen Lösungen der Metallsalze auf Stahlband unter Anwendung hoher Relativströmungsgeschwindigkeiten zwischen Elektrolyt und Stahlband sowie Anoden zum Erreichen großer Stromdichten bei möglichst geringem Energieeinsatz, wobei ein Elektrolytstrom von einem der Elektrolysezellenenden in oder gegen Bandlaufrichtung parallel zur Bandoberfläche geführt wird und wobei die starke Relativströmung dadurch erreicht wird, daß der längs der Ebene des Stahlbandes gerichtete Elektrolytstrom durch Elektrolytteilströme aus Düsen, die seitlich zur Bandkante angeordnet sind und quer zur Bandlaufrichtung und parallel zur Bandoberfläche bzw. in Richtung auf die Bandkante spritzen, in einen turbulenten Strömungszustand versetzt wird.

2. Vorrichtung zur Durchführung des Verfahrens nach Anspruch 1 in Form mindestens einer Elektrolysezelle, die das Stahlband umschließt, gebildet aus den Anoden und den Strömungsschachtwandungen, gekennzeichnet dadurch, daß an den nicht von Anoden (8) bedeckten Schmalseiten der Elektrolysezelle (1) Elektrolytzuführeinrichtungen angebracht sind, durch die eine Teilmenge der gesamten umgewälzten Elektrolytmenge in Richtung auf die Bandkante zuführbar ist, und daß eine weitere Zuführeinrichtung an einem der Zellenenden angebracht ist, durch die der übrige Teil der gesamten umgewälzten Elektrolytmenge längs der Bandlaufebene zuführbar ist.

3. Vorrichtung nach Anspruch 2, dadurch gekennzeichnet, daß es sich bei den Zuführungseinrichtungen an den Schmalseiten der Elektrolysezelle (1) um Düsen (9) handelt, die unter einem Winkel zur Bandlaufrichtung einstellbar sind.

4. Vorrichtung nach Anspruch 2, dadurch gekennzeichnet, daß die schachtförmige Elektrolysezelle (1) in jedem Winkel zur Horizontalen größer 0° einrichtbar ist.

5. Vorrichtung nach Anspruch 4, dadurch gekennzeichnet, daß die Zuführung des längs der Ebene des Stahlbandes (3) geführten Elektrolytstromes am oberen Ende der Elektrolysezelle (1) erfolgt und die Elektrolytströmung durch die Elektrolysezelle (1) durch Schwerkraft erzeugbar ist.

6. Vorrichtung nach Anspruch 4, dadurch gekennzeichnet, daß die Zuführung des längs der Ebene des Stahlbandes (3) gerichteten Elektrolytstromes am unteren Ende der Elektrolysezelle (1) erfolgt und die Elektrolytströmung durch die Elektrolysezelle (1) durch Pumpen entgegen der Schwerkraft erzeugbar ist.

7. Vorrichtung nach Anspruch 5, dadurch gekennzeichnet, daß die Ausströmgeschwindigkeit des Elektrolyten (4) aus der Elektrolysezelle (1) entweder durch Einstellen des Winkels der Elektrolysezelle (1) gegen die Horizontale oder durch Veränderung der Ausströmöffnung auf mechanische und/oder pneumatische und/oder hydraulische Weise vornehmbar ist.

8. Vorrichtung nach Anspruch 4, dadurch gekennzeichnet, daß die schachtförmige Elektrolysezelle (1) vertikal eingerichtet ist.

9. Vorrichtung nach Anspruch 2, dadurch gekennzeichnet, daß die elektrische Kontaktierung des Stahlbandes (3) (Kathode) über Stromrollen (2) erfolgt, die in Bandlaufrichtung gesehen vor und hinter der Elektrolysezelle (1) angeordnet ist.

10. Vorrichtung nach Anspruch 9, dadurch gekennzeichnet, daß die Kontaktierung des Stahlbandes (3) durch teilweise Umschlingung um die Stromrollen (2) oder durch Linienberührung gegen die Stromrollen (2) oder durch eine Kombination beider Systeme miteinander erfolgt.

## Claims

1. Method for electrolytically separating metals from aqueous solutions of metal salts on a steel band, using high relative flow velocities between the electrolyte and the steel band, as well as anodes for achieving greater current densities at the lowest possible energy consumption, wherein a stream of electrolyte is passed parallel to the band surface from one of the ends of the electrolysis cell, in or against the direction of movement of the band, and wherein strong relative flow is obtained by subjecting the stream of electrolyte, directed along the plane of the steel band, to a turbulent state of flow, by partial streams of electrolyte from nozzles, arranged laterally of the edges of the band and spraying transversely of the direction of movement of the band and parallel to the band surface or in the direction towards the edges of the band.

2. Apparatus for carrying out the method according to claim 1, in the form of at least one electrolysis cell, which surrounds the steel band. formed of anodes and flow duct walls, characterised in that, at the narrow sides of the electrolysis cell (1), not covered by the anodes (8), electrolyte supply devices are provided, through which a portion of the total quantity of electrolyte circulating can be supplied in the direction toward the edges of the band and that a further supply device is provided at one of the ends of the cell, through which the other part of the total quantity of electrolyte circulating is introduced along the plane of movement of the band.

3. Apparatus according to claim 2, characterised in that the supply devices at the narrow sides of the electrolysis cell (1) are nozzles (9), which can be adjusted at an angle to the direction of movement of the band.

4. Apparatus according to claim 2, characterised in that the duct-shaped electrolysis cell (1) can be set at any angle to the horizontal greater than 0°.

5. Apparatus according to claim 4, characterised in that introduction of the stream of electrolyte directed along the plane of the steel band (3) takes place at the upper end of the electrolysis cell (1) and the flow of electrolyte through the electrolysis cell (1) is produced by the force of gravity.

6. Apparatus according to claim 4, characterised in that introduction of the stream of electrolyte directed along the plane of the steel band (3) takes place at the lower end of the electrolysis cell (1) and the flow of electrolyte through the electrolysis cell (1) is produced by pumps against the force of gravity.

7. Apparatus according to claim 5, characterised in that the rate of discharge of the electrolyte (4) from the electrolysis cell (1) is controlled either by setting the angle of the electrolysis cell (1) to the horizontal or by modifying the discharge opening in a mechanical and/or pneumatic and/or hydraulic way.

8. Apparatus according to claim 4, characterised in that the duct-shaped electrolysis cell (1) is directed vertically.

9. Apparatus according to claim 2, characterised in that electrical contact of the steel band (3) (cathode) takes place through current rollers (2), which are arranged before and behind the electrolysis cell (1) in the direction of movement of the band.

10. Apparatus according to claim 9, characterised in that contact with the steel band (3) is effected by partial guidance around the current rollers (2) or by line contact with the current rollers (2) or by a combination of the two systems.

## Revendications

1. Procédé de dépôt électrolytique de métaux à partir de solutions aqueuses de sels métalliques sur un feuillard d'acier en utilisant de hautes vitesses d'écoulement relatif entre l'électrolyte et le feuillard d'acier ainsi que des anodes, en vue d'atteindre de grandes densités de courant avec une consommation d'énergie aussi faible que possible, dans lequel un courant d'électrolyte est amené à partir d'une des extrémités de la cellule électrolytique, parallèlement à la face supérieure du feuillard, dans ou à l'encontre du sens de défilement du feuillard, et dans lequel le puissant écoulement relatif est obtenu par le fait que le courant d'électrolyte dirigé le long du plan du feuillard est amené dans un état d'écoulement turbulent par des courants partiels d'électrolyte provenant de buses disposées latéralement sur les bords du feuillard et dirigeant leurjettransver- salement au sens de défilement du feuillard et parallèlement à la face supérieure du feuillard, respectivement en direction du bord du feuillard.

2. Dispositif pour la réalisation du procédé suivant la revendication 1 sous forme d'au moins une cellule électrolytique qui entoure le feuillard d'acier et qui est formée des anodes et des parois du conduit d'écoulement, caractérisé en ce que, sur les côtés étroits de la cellule électrolytique (1), qui ne sont pas recouverts par des anodes (8), sont adaptés des dispositifs d'alimentation d'électrolyte, par lesquels une partie de la quantité totale d'électrolyte en circulation peut être acheminée en direction du bord du feuillard et en ce qu'à une des extrémités de la cellule est adapté un autre dispositif d'alimentation par lequel la partie restante de la quantité totale d'électrolyte en circulation peut être acheminée le long du plan de défilement du feuillard.

3. Dispositif suivant la revendication 2,. caractérisé en ce que, en ce qui concerne les dispositifs d'alimentation prévus sur les côtés étroits de la cellule électrolytique (1), il s'agit de buses (9) qui peuvent être réglées sous un certain angle par rapport au sens de défilement du feuillard.

4. Dispositif suivant la revendication 2, caractérisé en ce que la cellule électrolytique (1) en forme de conduit peut être orientée sous n'importe quel angle supérieur à 0° par rapport à l'horizontale.

5. Dispositif suivant la revendication 4, caractérisé en ce que l'alimentation du courant d'électrolyte guidé le long du plan du feuillard d'acier (3) a lieu à l'extrémité supérieure de la cellule électrolytique (1), tandis que l'écoulement de l'électrolyte à travers la cellule électrolytique (1) peut avoir lieu par gravité.

6. Dispositif suivant la revendication 4, caractérisé en ce que l'alimentation du courant d'électrolyte dirigé le long du plan du feuillard d'acier (3) a lieu à l'extrémité inférieure de la cellule électrolytique (1), tandis que l'écoulement d'électrolyte à travers la cellule électrolytique (1) peut avoir lieu par pompage à l'encontre de la gravité.

7. Dispositif suivant la revendication 5, caractérisé en ce que la vitesse d'évacuation de l'électrolyte (4) hors de la cellule électrolytique (1) peut être réglée soit en réglant l'angle de la cellule électrolytique (1) vis-à-vis de l'horizontale, soit en modifiant l'orifice d'évacuation et ce, par voie mécanique et/ou pneumatique et/ou hydraulique.

8. Dispositif suivant la revendication 4, caractérisé en ce que la cellule électrolytique en forme de conduit (1) est montée verticalement.

9. Dispositif suivant la revendication 2, caractérisé en ce que la mise en contact électrique du feuillard d'acier (3) (cathode) a lieu à l'intervention de rouleaux d'alimentation de courant (2) qui, vu dans le sens de défilement du feuillard, sont disposés devant et derrière la cellule électrolytique (1).

10. Dispositif suivant la revendication 9, caractérisé en ce que la mise en contact du feuillard d'acier (3) a lieu par enroulement partiel autour des rouleaux d'alimentation de courant (2) ou par contact linéaire contre les rouleaux d'alimentation de courant (2) ou par une combinaison des deux systèmes.
